# EUROPÄISCHE PATENTSCHRIFT

(11) **EP 0 011 166 B1**
(45) Veröffentlichungstag und Bekanntmachung des Hinweises auf die Patenterteilung: **05.05.1982**
(21) Anmeldenummer: 79104170.0
(22) Anmeldetag: 29.10.1979
(51) Int. Cl.: C11D 10/04, C11D 9/60

(54) **Flüssiges, kältestabiles Waschmittelkonzentrat und seine Verwendung**
Liquid, cold-stable detergent concentrate and its use
Détergent de lavage concentré, liquide et stable au froid et son utilisation

(30) Priorität: 02.11.1978 DE 2847438
(43) Veröffentlichungstag der Anmeldung: 28.05.1980
(73) Patentinhaber: Henkel Kommanditgesellschaft auf Aktien, 40191 Düsseldorf (DE)
(72) Erfinder: Bechstedt, Wolfgang, D-4018 Langenfeld (DE)

## Beschreibung

Bekanntlich bereitet es erhebliche Schwierigkeiten, klare wässrige Waschmittelkonzentrate herzustellen, die sich bei niedrigen Temperaturen, insbesondere unterhalb des Gefrierpunktes bis -10°C nicht entmischen bzw. verfestigen. Dies gilt insbesondere für seifenhaltige Konzentrate mit einem Wirkstoffgehalt von 50 und mehr Gew.-%. Zusätzliche Schwierigkeiten können auftreten, wenn derartige Mittel optische Aufheller enthalten. Durch niedrige Temperaturen bzw. Gefrieren der Lösungen verursachte Phasentrennungen bzw. Ausfällungen lassen sich vielfach auch nach dem Wiedererwärmen nicht mehr rückgängig machen. Durch stärkeres Verdünnen der Lösungen bzw. Anwendung grösserer Mengen organischer Lösungsmittel kann man zwar derartigen Schwierigkeiten begegnen, jedoch erfordern verdünnte Lösungen ein höheres Verpackungs- und Transportvolumen, während grosse Mengen organischer Lösungsmittel wegen der damit verbundenen höheren Kosten sowie der leichteren Brennbarkeit Probleme aufwerfen.

Gegenstand der DE-OS 2 609 752, durch welche diese Probleme im wesentlichen gelöst werden, ist ein klarflüssiges, kältebeständiges Waschmittelkonzentrat mit einem Feststoffgehalt bis 55 Gew.-%, enthaltend 8 bis 18 Gew.-0/o einer Kaliumfettsäureseife, die sich von Fettsäuren mit 12 bis 18 Kohlenstoffatomen ableitet und überwiegend aus ölsäure besteht, 10 bis 25 Gew.-% an ethoxylierten Alkoholen mit 8 bis 12 Kohlenstoffatomen und durchschnittlich 5 bis 10 Ethylenglycolethergruppen sowie 4 bis 10 Gew.-% Natriumalkylbenzolsulfonaten mit 10 bis 14 Kohlenstoffatomen in der Alkylgruppe, ferner optische Aufheller und übliche Lösungsvermittler bzw. mit Wasser mischbare Lösungsmittel.

Mittel dieser Art sind in erster Linie zum Einsatz in Grosswäschereibetrieben mit automatisch betriebenen Wasch-, Trocken- und Bügelmaschinen bestimmt, bei denen die einzelnen Arbeitstakte ineinander übergreifen. Die Zusammensetzung eines hierfür geeigneten Waschmittels muss so abgestimmt sein, dass keine die Funktion der Maschinen beeinträchtigende bzw. den Arbeitstakt unterbrechende Störungen eintreten. An bestimmten neuzeitlichen Waschautomaten hat sich nun gezeigt, dass bei Einsatz üblicher Waschmittel und in gewissem - allerdings geringerem - Masse auch bei Einsatz der Mittel gemäss DE-OS 2 609 752 die in Nuten laufenden Beschickungs- bzw. Entladungsklappen nicht mehr die notwendige Leichtgängigkeit aufweisen und daher nicht mehr taktgerecht öffnen und schliessen. Weiterhin kann es zu Problemen beim Schleudern und Heissmangeln kommen. Beispielsweise lässt sich in selbstzentrifugierenden Waschmaschinen kompaktierte Wäsche nur mit zusätzlichem Kraftaufwand von der Trommelwandung ablösen bzw. auf der Mangelstrasse kann es zu Problemen beim Transport und Glätten der Wäsche kommen.

Es bestand nun die Aufgabe, diese zum Teil konstruktiv bedingten Probleme durch eine Änderung der Waschmittelrezeptur zu lösen, ohne auf die übrigen vorteilhaften Eigenschaften der Mittel, nämlich Klarlöslichkeit, Homogenität und Lagerbeständigkeit im Temperaturbereich zwischen -10° und +40°C und daraus resultierende einwandfreie Pump-, Giess- und Dosierfähigkeiten zu verzichten. Diese Aufgabenstellung wird durch die vorliegende Erfindung gelöst.

Gegenstand der Erfindung ist ein klarflüssiges, wässrige Waschmittelkonzentrat mit hoher Kältebeständigkeit, gekennzeichnet durch einen Gehalt an
A) 22,5 bis 35 Gew.-% einer Kaliumfettsäureseife, die sich von Fettsäuren mit 12 bis 18 Kohlenstoffatomen ableitet und zu 60 bis 100 Gew.-% aus gesättigten Fettsäuren mit 12 bis 14 Kohlenstoffatomen und/oder Ölsäure besteht,
B) 5 bis 9 Gew.-% eines ethoxylierten primären linearen bzw. in 2-Stellung methylverzweigten Alkohols mit 8 bis 14 Kohlenstoffatomen und durchschnittlich 5 bis 10 Ethylenglycolethergruppen,
C) 4 bis 10 Gew.-% eines Natriumalkylbenzolsulfonats mit linearen, 10 bis 14 Kohlenstoffatomen aufweisenden Alkylketten,
D) 0,05 bis 1 Gew.-% mindestens eines optischen Aufhellers aus der Klasse der substituierten Stilbensulfonsäuren in Form des Na-oder K-Salzes,
E) 0,1 bis 5 Gew.-% Kaliumhydroxid,
F) 0 bis 6 Gew.-% Triethanolamin,
G) 8 bis 20 Gew.-% eines Alkohols mit 1 bzw. 3 Kohlenstoffatomen,

wobei die Konzentration der unter A) bis E) genannten Stoffe insgesamt 50 Gew.% nicht übersteigt.

Die unter A) aufgeführten Kaliumseifen leiten sich von Fettsäuren natürlichen oder synthetischen Ursprungs ab, die zu 60 bis 100 Gew.-%, vorzugsweise 65 bis 95 Gew.-% aus Laurinsäure, Myristinsäure oder Ölsäure bestehen. Gemische aus Laurinsäure und Myristinsäure sollen mindestens zur Hälfte, vorzugsweise mindestens zu zwei Dritteln aus Laurinsäure bestehen. Ausser den genannten Säuren können auch mehrfach ungesättigte Fettsäuren, z.B. Linolsäure, in Anteilen von 0 bis 25, vorzugsweise von 0,1 bis 15 Gew.-% in den Fettsäuren enthalten sein. Der Anteil der gesättigten Fettsäuren mit 16 bis 18 Kohlenstoffatomen beträgt 0 bis höchstens 20, vorzugsweise 1 bis 15 Gew.-%, wobei zweckmässigerweise der Anteil der Stearinsäure 5 Gew.-% und insbesondere 3 Gew.-% nicht überschreiten soll. Geeignete Fettsäuregemische weisen beispielsweise die folgende Zusammensetzung auf (in Gew.-%):

Besonders bevorzugt sind Mittel auf der Grundlage der Zusammensetzung II.

Die unter B) aufgeführten ethoxylierten Alkohole leiten sich von nativen oder synthetischen Alkoholen, insbesondere Oxoalkoholen mit 8 bis 14, vorzugsweise 9 bis 12 Kohlenstoffatomen ab. Die Oxoalkohole können sowohl linear als auch in 2-Stellung methylverzweigt sein. Auch Gemische von nativen und durch Oxoreaktion erhaltenen Alkoholen sind geeignet. Die Zahl der Ethylenglycolethergruppen beträgt im Durchschnitt 5 bis 10, vorzugsweise 6 bis 8. Der Anteil der ethoxylierten Alkohole in den flüssigen Konzentraten soll 5 bis 9, vorzugsweise 6 bis 8 Gew.-% betragen.

Die Komponente C) besteht aus linearem Natriumalkylbenzolsulfonat, insbesondere Dodecylbenzolsulfonat, in Anteilen von 4 bis 10, vorzugsweise 6 bis 8 Gew.-%.

Die unter D) aufgeführten optischen Aufheller leiten sich ab von Verbindungen der Formeln worin die einzelnen Symbole die folgende Bedeutung haben:
Me = Na, K
R₁, R₂ = -NHCH₃, -NCH₃(CH₂CH₂OH), -N(CH₂CH₂OH)₂
R₃, R₄ = H, -CH₃, -CI, -OCH₃, -COOCH₃, -CN, -SO₂NR₅R₆, -CONR₅R₆ mit R₅ und R₆ = H oder Alkylreste mit 1 bis 3 Kohlenstoffatomen.

Bevorzugt werden optische Aufheller der Formel F verwendet, in der R₁ und R₂ Morpholino-, Diethanolamino- oder Anilinoreste darstellen. Die optischen Aufheller liegen in Anteilen von 0,05 bis 1, vorzugsweise von 0,1 bis 0,7 Gew.-% vor.

Die Komponente D) dient dazu, die Lösung bzw. die Waschlauge alkalisch zu stellen. Vorzugsweise ist die Menge des Kaliumhydroxids so bemessen, dass sie die zur Bildung der Kaliumfettsäureseifen benötigten stöchiometrischen Menge um 10 bis 50 Mol-Prozent, insbesondere um 20 bis 35 Mol-Prozent übersteigt.

Das Triethanolamin (Komponente F) verbessert die Kältebeständigkeit der Konzentrate und ist in Mengen bis zu 6 Gew.-%, vorzugsweise 2 bis 5 Gew.-% anwesend.

Die Komponente G) besteht aus aliphatischen C,-C3-Alkoholen, d.h. Methanol, Ethanol, Propanol und insbesondere Isopropanol sowie aus den Gemischen der genannten Alkohole. Bevorzugt beträgt der Gehalt der Mittel an diesen Alkoholen 12 bis 18 Gew.-%. Mittel mit Anteilen von weniger als 12% der genannten Alkohole können auch hydrotrop wirkende Etheralkohole, die sich von C₁-C₄-Monoalkoholen bzw. Ethylenglycol oder Propylenglycol bzw. Diglycolen ableiten, oder hydrotrop wirkende Alkylbenzolsulfonate mit kurzen Alkylketten enthalten. Geeignet sind z.B. die Monomethyl-, Monoethyl-, Monopropyl-, Monoisopropyl- oder Monobutylether des Ethylenglycols sowie aus der Gruppe der Alkylbenzolsulfonate das Toluolsulfonat, Ethylbenzolsulfonat, Cumolsulfonat und Xylolsulfonat in Form der Kalium- bzw. vorzugsweise Natriumsalze. Der Anteil dieser lösungsverbessernden Stoffe kann bis zu 5°/o betragen.

Der Wassergehalt des Waschmittelkonzentrates soll 30 Gew.-% nicht unterschreiten. In Richtung einer stärkeren Verdünnung sind keine Grenzen gesetzt, jedoch empfiehlt es sich, im Sinne einer Einsparung an Verpackungs- und Transportvolumen einen Wassergehalt von 55% nicht zu überschreiten. Im allgemeinen reicht ein Wassergehalt von 30 bis 50 Gew.-% zur Erzielung optimaler Ergebnisse aus, d.h. solche Konzentrate bleiben auch bei mehrwöchiger Lagerung bei einer Temperatur von -10°C klarflüssig und neigen unter derartigen extremen Bedingungen nicht zum Erstarren, Gelieren oder Entmischen.

An weiteren Zusatzstoffen können noch Biocide, Duftstoffe, Farbstoffe, Stabilisierungsmittel, Sequestrierungsmittel, Neutralsalze und optische Aufheller anderer Konstitution anwesend sein, jedoch soll der Anteil an derartigen Zusatzstoffen insgesamt 10 Gew.-% nicht. überschreiten und vorzugsweise weniger als 5 Gew.-%, insbesondere weniger als 2 Gew.-% betragen, damit ein negativer Einfluss auf die Kältestabilität vermieden wird.

Die erfindungsgemässen Wäschmittel werden in einer Menge von 3 bis 10 g pro kg Trockenwäsche angewendet, vorzugsweise unter Verwendung von enthärtetem Wasser. Sie eignen sich als Vor- oder Hauptwaschmittel für Textilien aller Art, z.B. solchen aus Cellulose-, Synthese- und halbsynthetischen Fasern. Bevorzugtes Einsatzgebiet sind vollautomatisch betriebene Wasch-, Trocken- und Bügelvorrichtungen, wie sie in gewerblich betriebenen Grosswäschereien üblich sind.

In einer weiteren Anwendungsform können die Mittel als waschkraftverstärkende Zusätze zu Waschlaugen üblicher Zusammensetzung, d.h. solchen, die neben Tensiden z.B. noch Waschalkalien, Phosphate, Sequestrierungsmittel, Bleichmittel und vergrauungsverhütende Stoffe enthalten, hinzugesetzt werden. Ein für die Verwendung in automatischen Grosswaschanlagen besonders geeignetes flüssiges Waschalkalikonzentrat, mit dem das erfindungsgemässe Mittel bei der Anwendung kombiniert werden kann, weist die folgende Zusammensetzung auf:

Es handelt sich ebenfalls um eine klare, kältestabile und leicht dosierbare Lösung. Auf 1 Gewichtsteil des erfindungsgemässen flüssigen Waschmittelkonzentrats werden 1 bis 4 Gewichtsteile des vorstehenden Waschalkalikonzentrates angewendet. Diese Mischungen bewähren sich insbesondere beim Waschen stark verschmutzter Berufswäsche.

### Beispiele

Die in den Rezepturen verwendeten Kaliumseifen wiesen die noch folgende Fettsäurezusammensetzung (in Gew.-%) auf:

Als ethoxylierter Alkohol (Komponente B) wurde ein Oxoalkohol der Kettenlänge C,-C_{"} mit 7 Ethylenglycolethergruppen verwendet. Die Komponente C bestand aus linearem Na-Dodecylbenzolsulfonat. Als optischer Aufheller (Komponente D) wurde das Natriumsalz der Verbindung gemäss Formel I verwendet, worin R, und R2 Morpholinoreste bedeuteten. Die Komponente G bestand aus Isopropanol. Unter dem Bestandteil «Salze» werden geringe Mengen an Na₂SO₄ und NaCI verstanden, die als Begleitstoffe des Alkylbenzolsulfonats und des optischen Aufhellers vorlagen. Die Zusammensetzung ist der Tabelle 2 zu entnehmen.

Zwecks Herstellung der Mittel wurden zunächst die Seife einschliesslich der überschüssigen Kalilauge in Form einer 65%igen wässrigen Paste mit dem Ethoxylat und. dem Alkylbenzolsulfonat, das als 50%ige wässrige Lösung vorlag, miteinander vermischt, darauf der in lsopropanol gelöste optische Aufheller eingerührt und abschliessend Triethanolamin und Wasser bis zur angegebenen Menge zugefügt.

Die Konzentrate lagen als gelblich gefärbte, klare, bei Raumtemperatur dünnflüssige Lösungen vor, die bei dreiwöchiger Lagerung im Klimaschrank bei -10°C und +50°C klar und homogen blieben. Ein mehrfacher Temperaturwechsel zwischen +50° und -10°C veränderte das Aussehen und Verhalten der Proben ebenfalls nicht. Die Konzentrate waren in jedem Verhältnis mit Wasser mischbar.

## Patentansprüche

1. Klarflüssiges, wässriges Waschmittelkonzentrat mit hoher Kältebeständigkeit, gekennzeichnet durch einen Gehalt an
A) 22,5 bis 35 Gew.-% einer Kaliumfettsäureseife, die sich von Fettsäuren mit 12 bis 18 Kohlenstoffatomen ableitet und zu 60 bis 100 Gew.-% aus gesättigten Fettsäuren mit 12 bis 14 Kohlenstoffatomen und/oder Ölsäure besteht,
B) 5 bis 9 Gew.-% eines ethoxylierten primären linearen bzw. in 2-Stellung methylverzweigten Alkohols mit 8 bis 14 Kohlenstoffatomen und durchschnittlich 5 bis 10 Ethylenglycolethergruppen,
C) 4 bis 10 Gew.-% eines Natriumalkylbenzolsulfonats mit linearen, 10 bis 14 Kohlenstoffatomen aufweisenden Alkylketten,
D) 0,05 bis 1 Gew.-% mindestens eines optischen Aufhellers aus der Klasse der substituierten Stilbensulfonsäuren in Form des Na-oder K-Salzes,
E) 0,1 bis 5 Gew.-% Kaliumhydroxid,
F) 0 bis 6 Gew.-% Triethanolamin,
G) 8 bis 20 Gew.-% eines Alkohols mit 1 bzw. 3 Kohlenstoffatomen,
wobei die Konzentration der unter A) bis E) genannten Stoffe insgesamt 50 Gew.°/o nicht übersteigt.

2. Mittel nach Anspruch 1, dadurch gekennzeichnet, dass die in der Kaliumseife enthaltene Fettsäure zu 65 bis 95 Gew.-% aus ölsäure besteht und nicht mehr als 3 Gew.-% Stearinsäure enthält.

3. Mittel nach Anspruch 1, dadurch gekennzeichnet, dass die in der Kaliumseife enthaltende Fettsäure zu 75 bis 95 Gew.-% aus einem Gemisch von Laurinsäure und Myristinsäure bestehen, wovon mindestens die Hälfte, vorzugsweise mindestens zu zwei Drittel als Laurinsäure vorliegen.

4. Mittel nach Anspruch 1, dadurch gekennzeichnet, dass die ethoxylierten Alkohole 9 bis 12 Kohlenstoffatome und 6 bis 8 Ethylenglycolethergruppen enthalten.

5. Mittel nach Anspruch 1, dadurch gekennzeichnet, dass das Alkylbenzolsulfonat als Na-Dodecylbenzolsulfonat in Anteilen von 6 bis 8 Gew.-% vorliegt.

6. Mittel nach Anspruch 1, dadurch gekennzeichnet, dass die optischen Aufheller aus Verbindungen nachstehender Formeln bestehen: worin die einzelnen Symbole die folgende Bedeutung haben:
Me = Na, K
R₁, R₂ = -NHCH₃, -NCH₂(CH₂CH₂OH), -N(CH₂CH₂OH)₂ R₃, R₄ = H, -CH₃, -CI, -OCH₃, -COOCH₃, -CN, -SO₂NR₅R₆, -CONR₅R₆ mit R₅ und R₆ = H oder Alkylreste mit 1 bis 3 Kohlenstoffatomen.

7. Mittel nach Anspruch 6, dadurch gekennzeichnet, dass die Reste R, und R_{z} Morpholino-, Diethanolamino- oder Anilinoreste darstellen.

8. Mittel nach Anspruch 1, dadurch gekennzeichnet, dass der Anteil des unter F) aufgeführten Triethanolamins 2 bis 5 Gew.-% beträgt.

9. Mittel nach Anspruch 1, dadurch gekennzeichnet, dass die unter G) aufgeführten Alkohole in Anteilen von 12 bis 18 Gew.-% anwesend sind.

10. Mittel nach Anspruch 9, dadurch gekennzeichnet, dass der Alkohol aus Isopropanol besteht.

11. Verwendung der Mittel nach Anspruch 1 bis 10 als Waschmittel in automatisch betriebenen Waschvorrichtungen unter Einsatz von enthärtetem Wasser.

## Claims

1. A clear, liquid aqueous detergent concentrate having high resistance to low temperatures, characterised by a content of
A) from 22.5 to 35% by weight of a potassium fatty acid soap which is derived from fatty acids containing from 12 to 18 carbon atoms and of which from 60 to 100% by weight consists of saturated fatty acids containing from 12 to 14 carbon atoms and/or oleic acid,
B) from 5 to 9% by weight of an ethoxylated primary linear or branched (by methyl in the 2-position) alcohol containing from 8 to 14 carbon atoms and an average of from 5 to 10 ethylene glycol ether groups,
C) from 4 to 10% by weight of a sodium alkyl benzene sulfonate with linear C₁₀-C₁₄-alkyl chains,
D) from 0.05 to 1% by weight of at least one optical brightenere from the class of substituted stilbene sulfonic acids in the form of the Na- or K-salt,
E) from 0.1 to 5% by weight of potassium hydroxide,
F) from 0 to 6% by weight of triethanolamine,
G) from 8 to 20% by weight of an alcohol containing 1 or 3 carbon atoms,
the concentration of substances A) to E) not exceeding a total of 50% by weight.

2. A concentrate as claimed in claim 1, characterised in that 65 to 95% by weight of the fatty acid contained in the potassium soap consists of oleic acid, the fatty acid containing no more than 3% by weight of stearic acid.

3. A concentrate as claimed in claim 1, characterised in that from 75 to 95% by weight of the fatty acid contained in the potassium soap consists of a mixture of lauric acid and myristic acid of which at least half and preferably at least two thirds consists of lauric acid.

4. A concentrate as claimed in claim 1, characterised in that the ethoxylated alcohols contain from 9 to 12 carbon atoms and from 6 to 8 ethylene glycol ether groups.

5. A concentrate as claimed in claim 1, characterised in that the alkyl benzene sulfonate is present in the form of Na-dodecyl benzene sulfonate in proportions of from 6 to 8% by weight.

6. A concentrate as claimed in claim 1, characterised in that the optical brighteners consist of compounds corresponding to the following formulae: in which the individual symbols have the following meanings:
Me = Na, K
R₁, R₂ = -NHCH₃, -NCH₃(CH₂CH₂OH), -N(CH₂CH₂OH)₂ R₃, R_{4 =} H, -CH₃, -Cl, -OCH₃, -COOCH₃, -CN, -SO₂NR₅R₆, -CONR₅R₆ in which R₅ and R₆ = H or C₁₋₃-alkyl radicals.

7. A concentrate as claimed in claim 6, characterised in that the radicals R₁ and R₂ are morpholino-, diethanolamino- or anilino-radicals.

8. A concentrate as claimed in claim 1, characterised in that the triethanolamine F) is present in a proportion of from 2 to 5% by weight.

9. A concentrate as claimed in claim 1, characterised in that the alcohols G) are present in proportions of from 12 to 18% by weight.

10. A concentrate as claimed in claim 9, characterised in that the alcohol consists of isopropanol.

11. The use of the concentrate claimed in claims 1 to 10 as a detergent in automatic washing machines using softened water.

## Revendications

1. Concentré aqueux liquide clair de produit de lavage à haute stabilité au froid, caractérisé en ce qu'il contient:
A) 22,5 à 35% en poids d'un savon de potassium d'acides gras dérivant d'acides gras qui contiennent de 12 à 18 atomes de carbone et qui consiste pour 50 à 100% en poids en acides gras saturés contenant de 12 à 14 atomes de carbone et/ou en acide oléique,
B) 5 à \9% en poids d'un alcool primaire éthoxylé linéaire ou portant une ramification méthyle en position 2, contenant de 8 à 14 atomes . de carbone et en moyenne 5 à 10 groupes éther d'éthylène-glycol,
C) 4 à 10°/o en poids d'un alkylbenzène-sulfonate de sodium à chaînes linéaires contenant de 10 à 14 atomes de carbone,
D) 0,05 à 1% en poids d'au moins un azureur optique de la classe des acides stilbène-sul- foniques substitués à l'état de sels de sodium ou de potassium,
E) 0,1 à 5°/o en poids d'hydroxyde de potassium,
'F) 0 à 6% en poids de triéthanolamine,
G) 8 à 20% en poids d'un alcool à 1 ou 3 atomes de carbone,
la concentration des substances énumérées sous A) à E) ne dépassant pas au total 50% en poids.

2. Produit selon la revendication 1, caractérisé en ce que l'acide gras contenu dans le savon de potassium consiste pour 65 à 85% en poids en acide oléique et ne contient pas plus de 3% en poids d'acide stéarique.

3. Produit selon la revendication 1, caractérisé en ce que l'acide gras contenu dans le savon de potassium consiste pour 75 à 95% en poids en un mélange d'acide laurique et d'acide myris- tique dont au moins la moitié et de préférence au moins les 2/3 consistent en acide laurique.

4. Produit selon la revendication 1, caractérisé en ce que les alcools éthoxylés contiennent de 9 à 12 atomes de carbone et de 6 à 8 groupes éther d'éthylène-g-lycol.

5. Produit selon la revendication 1, caractérisé en ce que l'alkylbenzène-sulfonate est le dodé- cylbenzène-sulfonate de sodium en proportion de 6 à 8% en poids.

6. Produit selon la revendication 1, caractérisé en ce que les azureurs optiques consistent en composés de formules ci-après: dans lesquelles les divers symboles ont le significations suivantes:
Me = Na, K
R₁, R₂ = -NHCH₃, -NCH₃(CH₂CH₂OH), -N(CH₂CH₂OH)₂ R₃, R₄ = H, -CH₃, -Cl, -OCH₃, -COOCH₃, -CN, -SO₂NR₅R₆, -CONR₅R₆ avec R₅ et R₆ = H ou groupes alkyle en C 1-C 3.

7. Produit selon la revendication 6, caractérisé en ce que les symboles R₁ et R₂ représentent des groupes morpholino, diéthanolamino ou anilino.

8. Produit selon la revendication 1, caractérisé en ce que la proportion de la triéthanolamine mentionnée sous F) est de 2 à 5% en poids.

9. Produit selon la revendication 1, caractérisé en ce que les alcools mentionnés sous G) sont présents en proportion de 12 à 18% en poids.

10. Produit selon la revendication 9, caractérisé en ce que l'alcool consiste en isopropanol.

11. Utilisation des produits selon les revendications 1 à 10 en tant que produits de lavage dans des machines à laver à fonctionnement automatique avec utilisation d'eau adoucie.
